# EUROPÄISCHE PATENTSCHRIFT

(11) **EP 0 127 132 B1**
(45) Veröffentlichungstag und Bekanntmachung des Hinweises auf die Patenterteilung: **29.10.1986**
(21) Anmeldenummer: 84105906.6
(22) Anmeldetag: 24.05.1984
(51) Int. Cl.: C23F 11/14, C10M 105/68

(54) **Verwendung von Alkenylbernsteinsäurehalbamiden als Korrosionsschutzmittel**
Use of alkenylsuccinic monoamides as corrosion inhibitors
Utilisation de monoamides d'acides alcénylsucciniques comme inhibiteurs de corrosion

(30) Priorität: 27.05.1983 DE 3319183
(43) Veröffentlichungstag der Anmeldung: 05.12.1984
(73) Patentinhaber: HOECHST AKTIENGESELLSCHAFT, 65926 Frankfurt am Main (DE)
(72) Erfinder: Ritschel, Werner, Dr., D-6238 Hofheim am Taunus (DE); Lorke, Horst, D-6237 Liederbach (DE)

## Beschreibung

Verschiedene Bernsteinsäurederivate sind bereits als Korrosionsschutzmittel bekannt. So werden z.B. in der US-PS 3 903 005 Umsetzungsprodukte von Alkenylbernsteinsäureanhydriden mit Aminocarbonsäuren der Formel beschrieben.

Aus der DE-PS 917 027 ist es bereits bekannt, Kohlenwasserstoffölen als Rostinhibitor Alkylbernsteinsäuren zuzusetzen. In wasserhaltigen Medien zeigen Alkylbernsteinsäuren aber den Nachteil, mit den Härtebildnern des Wassers unlösliche Erdalkalisalze zu bilden und somit auszufallen, so dass sie für die Verwendung als wasserlösliche Korrosionsschutzmittel ungeeignet sind.

Bekannt sind aus der DE-AS 1 149 843 auch Aminsalze von Amidsäuren, die man durch Umsetzung von Bernstein- oder Maleinsäureanhydrid mit primären Alkylaminen, die 4 - 30 C-Atome in der Alkylkette enthalten, und anschliessender Neutralisation mit solchen Aminen erhält, als Schmier- oder Brennstoffadditive mit Rostschutzwirkung. Diese Verbindungen sind aber öl- und in den meisten Fällen nicht wasserlöslich; soweit sie wasserlöslich sind, entwickeln sie viel zu starken Schaum oder aber sie verlieren bei geringer Schaumwirkung einen grossen Teil ihrer antikorrosiven Wirkung.

Gegenstand der Erfindung ist die Verwendung von Alkenylbernsteinsäurehalbamiden der Formeln worin R C₆-C,₂-Alkenyl und K ein Proton oder ein Ammoniumion der Formel NHR₁R₂R₃ bedeuten und R" R₂ und R₃ gleich oder verschieden sind und Wasserstoff, Ci-C₁₂-Alkyl, 2-Hydroxyethyl oder 2-Hydroxypropyl bedeuten.

Die Alkenylbernsteinsäurehalbamide werden erhalten durch Umsetzung von 1 Mol eines Alkenylbernsteinsäureanhydrids mit mindestens 2 Mol Ammoniak, wobei man das Alkenylbernsteinsäurehalbamid in Form des Ammoniumsalzes erhält. Die Umsetzung kann in einem inerten organischen Lösungsmittel wie Petrolether oder Toluol mit gasförmigem Ammoniak efolgen, wobei das Ammoniumsalz auskristallisiert; die Reaktion kann aber ebensogut mit wässrigem Ammoniak durchgeführt werden, wobei das Ammoniumsalz in Form einer wässrigen Lösung anfällt. In bekannter Weise kann durch Umsetzung mit Mineralsäuren aus dem Ammoniumsalz die freie Säure hergestellt werden. Für die Verwendung als Korrosionsschutzmittel besonders bevorzugt sind die Alkanolaminsalze insbesondere die Mono-, Di- oder andere Alkanolaminsalze wie etwa Butylethanolamin- oder lsopropanolamin-Salze. Diese Salze werden erhalten, indem man die zunächst anfallenden Ammoniumsalze mit einer wässrigen Lösung des Alkanolamins bei erhöhten Temperaturen umsetzt, wobei Ammoniak als Gas entweicht.

Für die Erzielung einer guten Korrosionsschutzwirkung ist die Entfernung des freigesetzten Ammoniaks zwar nicht erforderlich, aus Gründen der Geruchsbelästigung kann aber eine möglichst vollständige Befreiung von Ammoniakresten angezeigt sein. Der freigesetzte Ammoniak kann vollständig entfernt werden, indem man die wässrige Lösung des Alkanolammoniumsalzes auf 100°C erhitzt und einen kräftigen Stickstoff-Strom durch die Lösung leitet. Durch zusätzliches Abdestillieren einer bestimmten Wassermenge kann die Entfenung des Ammoniaks untestützt werden, dabei kann gleichzeitig eine bestimmte Konzentration der Wirksubstanz eingestellt werden.

Die oben beschriebenen Alkenylbernsteinsäurehalbamide sind klar wasserlösliche bzw. leicht emulgierbare Produkte, die im allgemeinen in Form viskoser Flüssigkeiten vorliegen. Diese Produkte können mit besonderem Vorteil als Korrosionsschutzmittel in wässrigen Kühlschmiermitteln, insbesondere Bohr-, Schneid- und Walzflüssigkeiten eingesetzt werden. Zur Bereitung dieser wässrigen Kühlschmiermittel werden die Reaktionsprodukte in die erforderliche Menge Wasser eingerührt. Bevorzugt verwendet man direkt die wässrigen Lösungen, wie sie bei der Herstellung dieser Produkte erhalten werden. Die Anwendungskonzentration in den wässrigen Bohr-, Schneid- und Walzflüssigkeiten beträgt im allgemeinen etwa 0,1 bis 10 Gew.-%, vorzugsweise 2 bis 5 Gew.-%. Erforderlichenfalls können auch noch weitere, für diesen Anwendungszweck bekannte Wirkstoffe zugegeben werden. Die wässrigen Korrosionsschutzmittel stellen schaumarme, klare wässrige Lösungen bis emulsionsartige Flüssigkeiten dar.

### Beispiel 1

### Ammonium-Salz des Tripropenylbernsteinsäurehalbamids

70 g konz. Ammoniaklösung (ca. 25%ig = ca. 1,2 Mol NH₃) und 20 g Wasser werden vorgelegt und auf 0°C abgekühlt. Dann tropft man innerhalb 1 h unter Rühren 112 g (0,5 Mol) Tripropenylbernsteinsäureanhydrid zu, wobei die Innentemperatur bei 0 - 5°C gehalten wird. Nach beendetem Zutropfen rührt man noch 2 h ohne Kühlung nach und erhält ca. 200 g einer schwach gelb gefärbten Lösung mit einem Gehalt an Wirksubstanz von ca. 65%.

### Beispiel 2

### Triethanolamin-Salz des Tripropenylbernsteinsäurehalbamids

200 g (0,5 Mol) einer Lösung des nach Beispiel 1 hergestellten Ammonium-Salzes von Tripropenylbernsteinsäurehalbamid werden mit 50 ml Wasser und 150 g (1 Mol) Triethanolamin auf 100°C erhitzt, wobei ein kräftiger Stickstoff-Strom durch die Lösung geleitet wird. Gleichzeitig werden über einen absteigenden Kühler ca. 50 ml Wasser abdestilliert. Man erhält eine gelbe Lösung mit einem Gehalt an Wirksubstanz von ca. 80%.

### Beispiel 3

### Diethanolamin-Salz des Tripropenylbernsteinsäurehalbamids

Zu 200 g (0,5 Mol) einer Lösung des nach Beispiel 1 hergestellten Ammonium-Salzes von Tripropenylbernsteinsäurehalbamid gibt man 79 g (0,75 Mol) Diethanolamin und erhitzt 1 h auf 100°C, wobei ein kräftiger Stickstoffstrom durch die Lösung geleitet wird. Man erhält eine gelbe Lösung des Produkts mit einem Gehalt von ca. 75%.

### Beispiel 4

### Ethanolamin-Salz des Tripropenylbernsteinsäurehalbamids

Zu 200 g (0,5 Mol) einer Lösung des nach Beispiel 1 hergestellten Ammoniumsalzes gibt man 46 g (0,75 Mol) Ethanolamin und erhitzt 2 h lang auf 80°C, wobei ein kräftiger Stickstoff-Strom durch die Lösung geleitet wird. Man erhält ca. 235 g einer gelben Lösung mit einem Gehalt an Wirksubstanz von ca. 70%.

### Beispiel 5

### Ammonium-Salz des Tetrapropenylbemsteinsäurehalbamids

70 g konz. Ammoniaklösung (ca. 25%ig = ca. 1,2 Mol NH₃) und 50 ml Wasser werden vorgelegt und auf 0°C abgekühlt. Unter Aufrechterhaltung der Innentemperatur von 0-5°C werden darauf 133 g (0, 5 Mol) Tetrapropenylbernsteinsäureanhydrid unter Rühren innerhalb 1 h zugetropft. Nach beendetem Zutropfen rührt man noch 2 h ohne Kühlung nach und erhält ca. 250 g einer braunen Lösung, die ca. 60% der Wirksubstanz enthält.

### Beispiel 6

### Triethanolamin-Salz des Tetrapropenylbernsteinsäurehalbamids

125 g (ca. 0,25 Mol) einer Lösung des nach Beispiel 5 hergestellten Ammoniumsalzes werden mit 100 g (0,66 Mol) Triethanolamin 2 h lang auf 100°C erhitzt, wobei Stickstoff durch die Lösung geleitet wird. Man erhält ca. 220 g einer braunen Lösung mit einem Gehalt an Wirksubstanz von ca. 80%.

### Beispiel 7

### Ammoniumsalz des Octenylbernsteinsäurehalbamids

105 g (0,5 Mol) Octenylbernsteinsäureanhydrid (hergestellt aus Octen-1 und Maleinsäureanhydrid) werden zu einer auf 0°C abgekühlten Lösung von 70 g wässr. Ammoniak (ca. 25%ig = ca. 1,2 Mol) innerhalb 1 h zugetropft, wobei die Innentemperatur bei 0 - 5°C gehalten wird. Man rührt noch 2 h ohne Kühlung nach und erhält ca. 170 g einer schwach gelb gefärbten Lösung, die zu etwa 75% das Ammoniumsalz des Octenylbernsteinsäurehalbamids enthält.

### Beispiel 8

### Triethanolamin-Salze des Octenylbernsteinsäurehalbamids

85 g (0,25 Mol) einer nach Beispiel 7 hergestellten Lösung des Ammoniumsalzes von Octenylbernsteinsäurehalbamid werden mit 70 g (0,47 Mol) Triethanolamin 2 h auf 100°C erhitzt, wobei NH₃ entweicht. Man erhält ca. 150 g einer gelben Lösung mit einem Gehalt an aktiver Substanz von ca. 85%.

### Beispiel 9

### Butylethanolamin-Salz des Octenylbernsteinsäurehalbamids

85 g (0,25 Mol) einer nach Beispiel 7 hergestellten Lösung des Ammoniumsalzes von Octenylbernsteinsäurehalbamid werden mit 70 g (0,6 Mol) n-Butylethanolamin 2 h auf 100°C erhitzt, wobei NH₃ entweicht. Man erhält ca. 150 g gelbe Lösung, die die Wirksubstanz zu etwa 85% enthält.

### Beispiel 10

### Isopropanolamin-Salz des Octenylbernsteinsäurehalbamids

85 g (0,25 Mol) einer nach Beispiel 7 hergestellten Lösung des Ammoniumsalzes von Octenylbernsteinsäurehalbamid werden mit 50 g (0,66 Mol) Isopropanolamin (1-Amino-2-propanol) 2 h lang bei 100°C gerührt, wobei N₂ durch die Lösung geleitet wird. Man erhält ca. 125 g einer gelben Lösung mit einem Gehalt an aktiver Substanz von ca. 90%.

### Vergleichssubstanz A

25 g (0,1 Mol) Tripropenylbernsteinsäure (hergestellt durch Hydrolyse von Tripropenylbernsteinsäureanhydrid) werden mit 50 g (0,33 Mol) Triethanolamin und 20 g H₂0 bei 80°C gerührt, bis eine klare Lösung entsteht. Man erhält 95 g einer hellgelben Lösung mit einem Gehalt an Wirkstubstanz von ca. 80%.

### Vergleichssubstanz B

25 g (0,1 Mol) Tripropenylbernsteinsäure werden mit 30 g (0,28 Mol) Diethanolamin und 20 g H₂0 so lange bei 80°C gerührt, bis eine klare Lösung entstanden ist. Man erhält 75 g mit einem Gehalt an Wirksubstanz von ca. 73%.

### Vergleichssubstanz C

25 g (0,1 Mol) Tripropenylbernsteinsäure werden mit 15 g (0,25 Mol) Ethanolamin und 10 g H₂0 bei 80°C geührt, bis eine klare Lösung entsteht. Man erhält 50 g einer klaren, 80%igen Lösung.

Die Eigenschaften der Produkte der Beispiele 1 bis 10 und der Vergleichssubstanzen A C sind in derfolgenden Tabelle zusammengefasst.

## Patentansprüche

Verwendung von Alkenylbernsteinsäurehalbamiden der Formeln worin R C₆-C₁₂-Alkenyl und K ein Proton oder ein Ammoniumion der Formel NHR₁R₂R₃ bedeuten und R₁, R₂ und R₃ gleich oder verschieden sind und Wasserstoff, C₁-C₁₂-Alkyl, 2-Hydroxyethyl oder 2-Hydroxypropyl bedeuten als Korrosionsschutzmittel.

## Claims

Use, as anticorrosion agents, of alkenylsuccinic acid half-amides of the formulae in which R denotes C₆-C₁₂-alkenyl and K denotes a proton or an ammonium ion of the formula NHR₁R₂R₃ and R₁ R₂ and R₃ are identical or different and denote hydrogen, C₁-C₁₂-alkyl, 2-hydroxyethyl or 2-hydroxypropyl.

## Revendications

Utilisation de semi-amides d'acides alcénylsucci- niques de formules dans lesquelles R est un radical alcényle en C₆-C₁₂ et K est un proton ou un ion ammonium de formule NHR₁R₂R₃, les radicaux Rₗ, R₂ et R₃ étant identiques ou différents et représentant chacun l'hydrogène, un radical alkyle en C₁-C₁₂, un radical hydroxy-2 éthyle ou hydroxy-2 propyle, en tant que produits anticorrosion.
